# FASCICULE DE BREVET EUROPEEN

(11) **EP 1 083 241 B1**
(45) Date de publication et mention de la délivrance du brevet: **10.11.2004**
(21) Numéro de dépôt: 00402447.7
(22) Date de dépôt: 06.09.2000
(51) Int. Cl.: C22C 38/26, C21D 8/02

(54) **Acier ferritique à 14% de chrome stabilisé au niobium et son utilisation dans le domaine de l'automobile**
Ferritisches Niobium-stabilisiertes 14% Chrom-stahl und dessen Verwendung in Kraftfahrzeugen
Ferritic niobium-stabilised 14% chromium steel and its use in the car industry

(30) Priorité: 09.09.1999 FR 9911257
(43) Date de publication de la demande: 14.03.2001
(73) Titulaire: UGINE & ALZ FRANCE, 92800 Puteaux (FR)
(72) Inventeur: Liesert, Silke, 38530 Pontcharra (FR); Antoni, Laurent, 38530 Pontcharra (FR); Santacreu, Pierre Olivier, 73400 Ugine (FR)
(74) Mandataire: Ventavoli, Roger

(56) Documents cités:
- EP-A- 0 225 263
- EP-A- 0 391 054
- EP-A- 0 678 587
- US-A- 4 484 956
- CHEMICAL ABSTRACTS, vol. 130, no. 20, 17 mai 1999 (1999-05-17) Columbus, Ohio, US; abstract no. 270203, ABE, MASAYUKI ET AL: "Ferritic stainless steels having excellent surface properties and their preparation" XP002139529 & JP 11 092872 A (NIPPON STEEL CORP., JAPAN) 6 avril 1999 (1999-04-06)

## Description

L'invention concerne un acier ferritique dit à 14% de chrome stabilisé au niobium et son utilisation dans le domaine de l'automobile.

Les aciers utilisés pour des pièces situées en amont d'une ligne d'échappement d'un véhicule automobile, partie chaude de la ligne, doivent présenter simultanément une bonne résistance à l'oxydation et une bonne tenue au fluage. Pour la fabrication du collecteur, une bonne caractéristique de mise en forme est également nécessaire. Les aciers utilisés pour ces parties chaudes sont souvent, soit des aciers austénitiques relativement coûteux et de faible tenue à l'oxydation, mais présentant de bonnes caractéristiques de mise en forme, soit des aciers ferritiques bistabilisés. Les aciers ferritiques bistabilisés présentent une bonne tenue à l'oxydation mais sont relativement difficiles à mettre en forme.

Le but de l'invention est de proposer un acier ferritique, économique, qui présente une très bonne tenue à chaud tant au fluage qu'à l'oxydation, jusqu'à 1000°C et une caractéristique en dureté améliorée pour sa mise en forme.

EP-A-0 225 263 décrit un acier ferritique ayant une bonne résistance à l'oxydation et au fluage à haute température, spécialement avec addition combinée de Nb+Al+Zr, après laminage à chaud et à froid, suivis d'un court recuit final à 1000°C. Une addition de 0,025-0,10% de P est considérée dans EP-A-0 678 587 comme favorable à la formabilité.

L'invention a pour objet un procédé de réalisation d'une bande de tôle en acier ferritique dit à 14% de chrome stabilisée au niobium, dans lequel l'acier de composition pondérale suivante :
carbone ≤ 0,02%
0,002% ≤ azote ≤ 0,02%
0,05% ≤ silicium ≤ 1%
0% < manganèse ≤ 1%
0,2% ≤ niobium ≤ 0,6%
13,5% ≤ chrome ≤ 16,5%
0.02% ≤ molybdène ≤ 1.5%
0% < cuivre ≤ 1,5%
0% < nickel ≤ 0.2%
0% < phosphore ≤ 0,020%
0% < soufre ≤ 0,003%
0,005% < étain ≤ 0,04%
éventuellement titane ≤ 0,01%, zirconium ≤ 0,01%, aluminium ≤ 0,1%
les impuretés inhérentes à l'élaboration, reste fer
la teneur en niobium, carbone, azote satisfaisant la relation:$\text{9.5 ≤ Nb/(C+N)}$ est soumis à :
   - un réchauffage avant laminage à chaud à une température comprise entre 1150°C et 1250°C et de préférence à environ 1175°C,
   - un bobinage à une température comprise entre 600°C et 800°C et de préférence à environ 600°C,
   - un laminage à froid de la bobine avec ou sans recuit préalable,
   - un recuit final de la bande de tôle à une température comprise entre 800°C et 1100°C pendant une durée comprise entre 1 mn et 5 mn et de préférence à une température d'environ 1050°C pendant un temps d'environ 2 mn,
   Les autres caractéristiques de l'invention sont :
   - après recuit final ou préalable à l'utilisation, la tôle est soumise à un traitement thermique à une température comprise entre 800°C et 1000°C pendant un temps compris entre 1mn et 100h et de préférence à une température d'environ 850°C pendant un temps égal ou inférieur à 30mn.
L'invention concerne également une tôle en acier ferritique dit à 14% de chrome stabilisé au niobium obtenue pour la mise en oeuvre du procédé qui présente la composition pondérale suivante :
carbone ≤ 0,02%
0,002% ≤ azote ≤ 0,02%
0,05% ≤ silicium ≤ 1 %
0% < manganèse ≤ 1 %
0,2% ≤ niobium ≤ 0,6%
13,5% ≤ chrome ≤ 16,5%
0.02% ≤ molybdène ≤ 1.5%
0% < cuivre ≤ 1,5%
0% < nickel ≤ 0.2%
0% < phosphore ≤ 0,020%
0% < soufre ≤ 0,003%
0,005% < étain ≤ 0,04%
éventuellement titane ≤ 0,01%, zirconium ≤ 0,01%, aluminium ≤ 0,1%
les impuretés inhérentes à l'élaboration, reste fer
la teneur en niobium, carbone, azote satisfaisant la relation:$\text{9.5≤ Nb/(C+N)}$
Les autres caractéristiques de l'invention sont:
- la teneur en Nb satisfait la relation 0.1 ≤ ΔNb ≤ 0.5 avec ΔNb = Nb - 7(C+N) et de préférence 0.2 ≤ ΔNb ≤ 0.3
- les teneurs en niobium, silicium, molybdène satisfont la relation:
   ΔNb/(Si+Mo) ≤ 0.9
- les teneurs pondérales en niobium et étain satisfont la relation :
   ΔNb/Sn ≤ 50
- les teneurs en manganèse et en Silicium satisfont la relation :
   Si/Mn ≥ 1.
Les teneurs en niobium, titane, zirconium, aluminium satisfont la relation:
N/(Ti+Zr+Al) ≥ 0,16

- l'acier comporte, après traitement thermique, au niveau des joints des grains, un intermétallique de maille quadratique de type Fe2Nb3.

L'invention concerne également une utilisation de la tôle d'acier ferritique dans le domaine automobile et notamment pour la réalisation de collecteur de ligne d'échappement.

La description qui suit et les figures annexées fera bien comprendre l'invention :

Les figures 1A et 1B présentent respectivement une microstructure d'un acier selon l'invention, référencé 1 dans les tableaux I et II, et une microstructure d'un acier de comparaison, référencé 6 dans les tableaux I et II, après traitement thermique chacun des deux aciers comportant un même ΔNb d'environ 0.25%.

La figure 2 présente une microstructure d'un acier de comparaison référencé 9 dans les tableaux I et II, avec un ΔNb relativement élevé d'environ 0.43% présentant après traitement thermique, des précipités intergranulaires de type Fe2Nb, répartis de manière désordonnée.

La figure 3 présente les caractéristiques mécaniques en dureté pour un acier selon l'invention, référencé 1 dans les tableaux I et II, et deux aciers de comparaison, référencé 6 et 9 dans les tableaux I et II, avant et après traitement thermique de formation de précipités respectivement de type Fe2Nb3 ou Fe2Nb.

Les aciers ferritiques contenant les éléments tels que titane, zirconium, aluminium, et manganèse comme il est précisé dans les compositions des aciers de référence 5-9 des tableaux I et II, présentent à toutes températures comme phase intermétallique, la phase de Laves Fe2Nb. Pour une valeur de ΔNb ≤ 0,3%, la phase de Laves Fe2Nb est complètement mise en solution à des températures égales ou supérieures à 950°C, comme le montre la figure 1 B. Ceci explique le mauvais comportement de ces aciers à la tenue en fluage à ou au-delà de 950°C.

Les éléments comme le titane, le zirconium ou l'aluminium, bien que devant être évités dans la composition de l'acier selon l'invention peuvent néanmoins être présents dans la composition dans les teneurs telles que :
titane ≤ 0,01%
zirconium ≤ 0,01%
aluminium ≤ 0,1 %
et satisfaire de préférence la relation:$\text{N/(Ti+Zr+Al) ≥ 0.16%}$

Dans les aciers concernant l'invention où les éléments molybdène, compris entre 0,02% et 1%, silicium compris entre 0,05% et 1%, étain compris entre 0,005% et 0,04%, sont présents et où les relations ΔNb/(Si+Mo) ≤ 0.9, Si/Mn ≥ 1, ΔNb/Sn ≤ 50 et N/(Ti+zr+Al) ≥ 0.16% sont satisfaites, nous rencontrons la phase de Laves Fe2Nb seulement à basse température c'est à dire vers environ 650°C. Pour des températures plus élevées, c'est à dire égale ou au-dessus de 700°C, la phase quadratique du type Fe2Nb3 est la seule phase intermétallique observée. Cette phase présente une solubilité moins importante que la phase de Laves Fe2Nb. Pour un faible ΔNb de 0,23%, même à 950°C, une quantité importante de Fe2Nb3 reste présente comme on peut le voir sur la microstructure de la figure 1A. La présence de la phase Fe2Nb3 à haute température, en quantité importante a l'avantage de générer une très bonne tenue au fluage et mise en forme des aciers selon l'invention.

La phase de Laves Fe2Nb est un composé intermétallique, qui, lorsqu'il existe dans un acier, précipite de façon intragranulaire et aux joints de grains de manière anarchique et n'empêche pas de façon suffisante le déplacement des joints de grains, donc le matériau flue. Une quantité importante de ce précipité intermétallique est nécessaire pour améliorer la tenue au fluage.

La précipitation de la phase Fe2Nb3 aux joints de grains assure une diminution de la dureté de l'acier par rapport à un acier où tous les précipités intermétalliques ont été mis en solution ou ont précipité de façon intragranulaire (figure 3).

Si le rapport Si/Mn supérieur à 1 n'est pas respecté, c'est également l'intermétallique Fe2Nb3 qui apparaît. Cependant, le manganèse augmente la solubilité de l'intermétallique Fe2Nb3 et la formation, à haute température, d'une phase Z du type CrNbN dans les grains. A 950°C, l'intermétallique Fe2Nb3 est ainsi dissout. L'acier présente une mauvaise tenue en fluage et en oxydation. Le silicium compense cet effet.

Pour assurer une bonne mise en forme et une bonne tenue en fluage, ce qui se manifeste par une quantité élevée des précipités intermétalliques aux joints de grains, un traitement thermique à une température de l'ordre de 900°C, de préférence de l'ordre de 850°C, pendant une période relativement courte, inférieure ou égale à 30 mn, après recuit final ou préalablement à l'utilisation a été effectué. Le traitement thermique permet une précipitation homogène très fine aux niveaux des joints de grains de la phase Fe2Nb3. Ces précipités servent comme centre de germination. Ils permettent une précipitation très homogène, aux joints de grains, de la phase Fe2Nb3 à toute température supérieure ou égale à 750°C ce qui est favorable pour une bonne tenue au fluage.

Pour améliorer la tenue à la corrosion un ajout de cuivre dans une teneur modérée, inférieure ou égale à 1.5%, peut être effectué.

Le tableau I présente les analyses chimiques des nuances étudiées. Les nuances 1 à 4 sont des nuances selon l'invention. Les nuances 5 à 9 sont des exemples de comparaisons.

Le tableau Il présente les résultats de fluage à 950°C après 100h, de l'oxydation cyclique à 950°C et 1000°C après 200h, la dureté après recuit finale et après traitement thermique à 850°C selon l'invention, ainsi que le ANb, le type d'intermétallique présent à T>700°C et la présence ou absence des intermétalliques à 950°C. Ce tableau présente également les relations satisfaites ou non par les éléments des compositions présentées.

Les compositions qui satisfont toutes les relations et qui présentent ainsi les meilleures caractéristiques en fluage, oxydation et dureté avant et après traitement thermique, avec le ΔNb le plus faible, sont les nuances 1-4 selon l'invention.

## Revendications

1. Procédé de réalisation d'une bande de tôle en acier ferritique dit à 14% de chrome stabilisé au niobium, dans lequel l'acier de composition pondérale suivante
carbone ≤ 0,02%
0,002% ≤ azote ≤ 0,02%
0.05% ≤ silicium ≤ 1%
0% < manganèse ≤ 1%
0,2% ≤ niobium ≤ 0,6%
13,5% ≤ chrome ≤ 16,5%
0.02% ≤ molybdène ≤ 1.5%
0% < cuivre ≤ 1,5%
0% < nickel ≤ 0.2%
0% < phosphore ≤ 0,020%
0% < soufre ≤ 0,003%
0,005% < étain ≤ 0,04%
éventuellement titane ≤ 0,01%, zirconium ≤ 0,01%, aluminium ≤ 0,1%
les impuretés inhérentes à l'élaboration, reste fer
la teneur en niobium, carbone, azote satisfaisant la relation :$\text{9.5 ≤ Nb/(C+N)}$ est soumis à :
- un réchauffage avant laminage à chaud à une température comprise entre 1150°C et 1250°C et de préférence à environ 1175°C,
- un bobinage à une température comprise entre 600°C et 800°C et de préférence à environ 600°C,
- un laminage à froid de la bobine avec ou sans recuit préalable,
- un recuit final de la bande de tôle à une température comprise entre 800°C et 1100°C pendant une durée comprise entre 1 mn et 5 mn et de préférence à une température d'environ 1050°C pendant un temps d'environ 2 mn.

2. Procédé selon la revendication 1 **caractérisé en ce qu'**après le recuit final ou préalablement à l'utilisation, la tôle est soumise à un traitement thermique à une température comprise entre 800°C et 1000°C pendant un temps compris entre 1 mn et 100 h et de préférence à une température d'environ 850°C pendant un temps égal ou inférieur à 30 mn.

3. Tôle en acier ferritique dit à 14% de chrome stabilisé au niobium, obtenue par la mise en oeuvre du procédé selon l'une des revendications 1 ou 2, et présentant la composition pondérale suivante:
carbone ≤ 0,02%
0,002% ≤ azote ≤ 0,02%
0,05% ≤ silicium ≤ 1%
0% < manganèse ≤ 1 %
0,2% ≤ niobium ≤ 0,6%
13,5% ≤ chrome ≤ 16,5%
0.02% ≤ molybdène ≤ 1.5%
0% < cuivre ≤ 1,5%
0% < nickel ≤ 0.2%
0% < phosphore ≤ 0,020%
0% < soufre ≤ 0,003%
0,005% < étain ≤ 0,04%
éventuellement titane, ≤ 0,01%, zirconium ≤ 0,01 %, aluminium ≤ 0,1%
les impuretés inhérentes à l'élaboration, reste fer
la teneur en niobium, carbone, azote satisfaisant la relation :$\text{9.5 ≤ Nb/(C+N)}$

4. Tôle d'acier ferritique selon la revendication 3 **caractérisée en ce que** la teneur en Nb satisfait la relation 0.1 ≤ ΔNb ≤ 0.5 avec ΔNb = Nb - 7(C+N) et de préférence 0.2 ≤ ΔNb ≤ 0.3.

5. Tôle en acier ferritique selon l'une des revendications 3 et 4 **caractérisée en ce que** les teneurs en niobium, silicium et molybdène satisfont la relation :$\text{ΔNb /(Si+Mo) < 0.9}$

6. Tôle en acier selon l'une des revendications 3 à 5 **caractérisée en ce que** les teneurs pondérales en niobium et étain satisfont la relation : ΔNb/Sn > 50

7. Tôle en acier selon l'une des revendications 3 à 6 **caractérisée en ce que** les teneurs pondérales en silicium et manganèse satisfont la relation :$\text{Si/Mn ≥ 1}$

8. Tôle en acier ferritique selon l'une des revendications 3 à 7 **caractérisée en ce que** les teneurs en niobium, titane, zirconium, aluminium satisfont la relation :$\text{N/(Ti+Zr+Al) ≥ 0.16}$

9. Tôle en acier ferritique selon l'une des revendications 3 à 8 **caractérisée en ce que** l'acier comporte, après traitement thermique, au niveau des joints de grains, un composé intermétallique de maille quadratique du type Fe2Nb3.

10. Utilisation de la tôle d'acier ferritique selon les revendications 3 à 9, obtenue par le procédé selon les revendications 1 et 2, dans le domaine de l'automobile et notamment pour la réalisation de collecteur de ligne d'échappement.

## Claims

1. Process for producing a strip of niobium-stabilized 14% chromium ferritic steel sheet, in which the steel of the following composition by weight:
carbon ≤ 0.02%
0.002% ≤ nitrogen ≤ 0.02%
0.05% ≤ silicon ≤ 1%
0% < manganese ≤ 1%
0.2% ≤ niobium ≤ 0.6%
13.5% ≤ chromium ≤ 16.5%
0.02% ≤ molybdenum ≤ 1.5%
0% < copper ≤ 1.5%
0% < nickel ≤ 0.2%
0% < phosphorus ≤ 0.020%
0% < sulphur ≤ 0.003%
0.005% < tin ≤ 0.04%
optionally, titanium≤ 0.01 %, zirconium≤ 0.01 % and aluminium≤ 0.1% manufacture inherent impurities, the balance iron,
the niobium, carbon and nitrogen contents satisfying the equation:$\text{9.5 ≤ Nb/(C+N)}$ is subjected to:
- a reheat operation before hot-rolling, at a temperature between 1150 °C and 1250 °C and preferably about 1175 °C;
- a coiling operation at a temperature between 600 °C and 800 °C and preferably about 600 °C;
- a cold-rolling operation carried out on the coil with or without prior annealing; and
- a final annealing operation carried out on the strip of sheet at a temperature between 800 °C and 1100 °C for a time of between 1 min and 5 min and preferably at a temperature of about 1050 °C for a time of about 2 min.

2. Process according to Claim 1, **characterized in that**, after the final annealing operation or prior to use, the sheet is subjected to a heat treatment at a temperature between 800 °C and 1000 °C for a time of between 1 min and 100 h, and preferably at a temperature of about 850 °C for a time ≤ 30 min.

3. Niobium-stabilized 14% chromium ferritic steel sheet obtained by carrying out the process according to either of Claims 1 or 2 and having the following composition by weight:
carbon ≤ 0.02%
0.002% ≤ nitrogen ≤ 0.02%
0.05% ≤ silicon ≤ 1%
0% < manganese ≤ 1%
0.2% ≤ niobium ≤ 0.6%
13.5% ≤ chromium ≤ 16.5%
0.02% ≤ molybdenum ≤ 1.5%
0% < copper ≤ 1.5%
0% < nickel ≤ 0.2%
0% < phosphorus ≤ 0.020%
0% < sulphur ≤ 0.003%
0.005% < tin ≤ 0.04%
optionally, titanium≤ 0.01%, zirconium≤ 0.01% and aluminium≤ 0.1% manufacture inherent impurities, the balance iron,
the niobium, carbon and nitrogen contents satisfying the equation:$\text{9.5 ≤ Nb/(C+N).}$

4. Ferritic steel sheet according to Claim 3, **characterized in that** the Nb content satisfies the equation 0.1 ≤ ΔNb ≤ 0.5 where ΔNb = Nb - 7(C+N) and preferably 0.2 ≤ ΔNb ≤ 0.3.

5. Ferritic steel sheet according to one of Claims 3 and 4, **characterized in that** the niobium, silicon and molybdenum contents satisfy the equation:$\text{ΔNb/(Si+Mo) < 0.9.}$

6. Steel sheet according to one of Claims 3 to 5, **characterized in that** the niobium and tin weight contents satisfy the equation: ΔNb/Sn ≥ 50.

7. Steel sheet according to one of Claims 3 to 6, **characterized in that** the silicon and manganese weight contents satisfy the equation: Si/Mn ≥ 1.

8. Ferritic steel sheet according to one of Claims 3 to 7, **characterized in that** the niobium, titanium, zirconium and aluminium contents satisfy the equation:$\text{N/(Ti+Zr+Al) ≥ 0.16.}$

9. Ferritic steel sheet according to one of Claims 3 to 8, **characterized in that** the steel includes, after heat treatment, at the grain boundaries, an intermetallic compound of quadratic lattice of the Fe₂Nb₃ type.

10. Use of the ferritic steel sheet according to Claims 3 to 9, obtained by the process according to Claims 1 and 2, in the automobile field and especially for the production of exhaust line manifolds.

## Patentansprüche

1. Verfahren zur Herstellung eines Blechbandes aus niobstabilisiertem ferritischem 14 %-igem Chromstahl, bei dem der Stahl folgender Gewichtszusammensetzung:
Kohlenstoff ≤ 0,02 %
0,002 % ≤ Stickstoff ≤ 0,02 %
0,05 % ≤ Silicium ≤ 1 %
0 % < Mangan ≤ 1 %
0,2 % ≤ Niob ≤ 0,6 %
13,5 % ≤ Chrom ≤ 16,5 %
0,02 % ≤ Molybdän ≤ 1,5 %
0 % < Kupfer ≤ 1,5 %
0 % < Nickel ≤ 0,2 %
0 % < Phosphor ≤ 0,020 %
0 % < Schwefel ≤ 0,003 %
0,005 % < Zinn ≤ 0,04 %
eventuell Titan ≤ 0,01 %, Zirconium ≤ 0,01 %, Aluminium ≤ 0,1 % herstellungsbedingte Verunreinigungen, Rest Eisen,
wobei der Gehalt an Niob, Kohlenstoff, Stickstoff der Relation$\text{9,5 ≤ Nb/(C+N) entspricht,}$ folgender Behandlung ausgesetzt wird:
- Erwärmung vor der Warmwalzung auf eine Temperatur zwischen 1150 °C und 1250°C und vorzugsweise auf etwa 1175 °C,
- Haspelung bei einer Temperatur zwischen 600 °C und 800 °C und vorzugsweise bei etwa 600 °C,
- Kaltwalzung der Haspel mit oder ohne vorherige Glühung,
- Endglühung des Blechbandes bei einer Temperatur zwischen 800°C und 1100°C während einer Dauer von 1 min bis 5 min und vorzugsweise bei einer Temperatur von etwa 1050°C während etwa 2 min.

2. Verfahren nach Anspruch 1, **dadurch gekennzeichnet, dass** das Blech nach der Endglühung oder vor der Verwendung einer Wärmebehandlung bei einer Temperatur zwischen 800°C und 1000°C während einer Zeit von 1 min bis 100 h und vorzugsweise bei einer Temperatur von etwa 850°C während 30 min oder weniger unterworfen wird.

3. Blech aus niobstabilisiertem ferritischem 14 %-igem Chromstahl, hergestellt durch die Durchführung des Verfahrens nach einem der Ansprüche 1 oder 2 und mit folgender Gewichtszusammensetzung:
Kohlenstoff ≤ 0,02 %
0,002 % ≤ Stickstoff ≤ 0,02 %
0,05 % ≤ Silicium ≤ 1 %
0 % < Mangan ≤ 1 %
0,2 % ≤ Niob ≤ 0,6 %
13,5 % ≤ Chrom ≤ 16,5 %
0,02 % ≤ Molybdän ≤ 1,5 %
0 % < Kupfer ≤ 1,5 %
0 % < Nickel ≤ 0,2 %
0 % < Phosphor ≤ 0,020 %
0 % < Schwefel ≤ 0,003 %
0,005 % < Zinn ≤ 0,04 %
eventuell Titan ≤ 0,01 %, Zirconium ≤ 0,01 %, Aluminium ≤ 0,1 % herstellungsbedingte Verunreinigungen, Rest Eisen,
wobei der Gehalt an Niob, Kohlenstoff, Stickstoff der Relation$\text{9,5 ≤ Nb/(C+N) entspricht.}$

4. Blech aus ferritischem Stahl nach Anspruch 3, **dadurch gekennzeichnet, dass** der Nb-Gehalt der Relation 0,1 ≤ ΔNb ≤ 0,5 mit ΔNb = Nb - 7(C+N) und vorzugweise 0,2 ≤ ΔNb ≤ 0,3 entspricht.

5. Blech aus ferritischem Stahl nach einem der Ansprüche 3 und 4, **dadurch gekennzeichnet, dass** die Gehalte an Niob, Silicium und Molybdän der Relation ΔNb/(Si+Mo) < 0,9 entsprechen.

6. Stahlblech nach einem der Ansprüche 3 bis 5, **dadurch gekennzeichnet, dass** die Gewichtsgehalte an Niob und Zinn der Relation ΔNb/Sn ≥ 50 entsprechen.

7. Stahlblech nach einem der Ansprüche 3 bis 6, **dadurch gekennzeichnet, dass** Gewichtsgehalte an Silicium und Mangan der Relation Si/Mn ≥ 1 entsprechen.

8. Blech aus ferritischem Stahl nach einem der Ansprüche 3 bis 7, **dadurch gekennzeichnet, dass** die Gehalte an Niob, Titan, Zirconium, Aluminium der Relation N/(Ti+Zr+Al) ≥ 0.16 entsprechen.

9. Blech aus ferritischem Stahl nach einem der Ansprüche 3 bis 8, **dadurch gekennzeichnet, dass** der Stahl nach erfolgter Wärmebehandlung im Bereich der Korngrenzen eine intermetallische Verbindung mit quadratischem Kristallgitter vom Typ Fe₂Nb₃ aufweist.

10. Verwendung des mit dem Verfahren nach Anspruch 1 und 2 hergestellten Blechs aus ferritischem Stahl nach einem der Ansprüche 3 bis 9 im Automobilbereich und insbesondere für die Herstellung von Auspuffkrümmern.
